# EUROPÄISCHE PATENTSCHRIFT

(11) **EP 2 477 755 B1**
(45) Veröffentlichungstag und Bekanntmachung des Hinweises auf die Patenterteilung: **05.11.2014**
(21) Anmeldenummer: 10762862.0
(22) Anmeldetag: 14.09.2010
(51) Int. Cl.: B05D 3/14, B05D 5/08, B05D 7/22, B05D 3/04, B05D 1/00

(54) **PHARMAZEUTISCHES PACKMITTEL MIT GLEITFILM UND VERFAHREN ZU DESSEN HERSTELLUNG**
PHARMACEUTICAL PACKAGING WITH LUBRICATING FILM, AND METHOD FOR THE PRODUCTION OF SAID PACKAGING
MATÉRIAU D'EMBALLAGE PHARMACEUTIQUE PRÉSENTANT UN FILM LUBRIFIANT ET PROCÉDÉ DE FABRICATION ASSOCIÉ

(30) Priorität: 14.09.2009 DE 102009041132
(43) Veröffentlichungstag der Anmeldung: 25.07.2012
(73) Patentinhaber: Schott AG, 55122 Mainz (DE)
(72) Erfinder: BICKER, Matthias, 55126 Mainz (DE); BAUCH, Hartmut, 55270 Ober-Olm (DE); LOHMEYER, Manfred, 55299 Nackenheim (DE)
(74) Vertreter: Schmidt, Oliver
(86) Internationale Anmeldenummer: PCT/EP2010/005618
(87) Internationale Veröffentlichungsnummer: WO 2011/029628

(56) Entgegenhaltungen:
- EP-A1- 1 860 140
- WO-A1-2008/053150
- DE-A1-102005 040 266
- GB-A- 2 107 923
- US-A1- 2004 231 926

## Beschreibung

Aus dem Stand der Technik sind Silikonöl-basierte Gleitschichten bekannt, die in vielfältigen Industriezweigen ihren Einsatz gefunden haben. Speziell für parenterale Pharma-Verpackungen wie Spritzen und Karpulen werden in der Regel Silikonöle als Gleitschichtsysteme eingesetzt. So beschreibt die US 4767414 A ein Verfahren zum Reduzieren der statischen und dynamischen Reibung zwischen Gleitflächen durch Aufbringen eines Gleitfilms auf zumindest eine der Oberflächen. Dabei wird ein niedermolekulares Silikonöl auf eine der Oberflächen aufgetragen. Das Silikonöl und die Oberfläche werden plasmabehandelt.

Aus der EP 1 860 140 A1 sind Oberflächenbeschichtungen für hohle Substrate mittels eines silikonfreien Ausgangsmaterials bereits bekannt. Die Abscheidung von ebenfalls silikonfreien Beschichtungen zur Herstellung von mikrofluidischen Vorrichtungen wird in der WO 2008/053150 beschrieben.

Manche biopharmazeutische Produkte sind allerdings Silikonöl-intolerant, so dass diese keine hinreichende Stabilität in konventionellen silikonisierten Packmitteln, wie vorbefüllten silikonisierten Spritzen, besitzen. Eine bekannte Ursache für diese Silikonöl-Intoleranz liegt darin, dass Silikonöl zur Bildung von Partikeln neigt, wodurch eine Silikonöl-Partikel-induzierte Protein-Aggregation ausgelöst wird.

Marktseitig werden daher aktuell neue Packmittellösungen gesucht, um Biopharmazeutika lagerstabil in einem silikonfreien, vorbefüllten Spritzensystem ("PFS = prefillable syringe") aufbewahren zu können. Benötigt wird dazu ein neues Gleitschichtsystem, das sowohl die Anforderungen für die tribologischen Eigenschaften für die Reibpartner Spritzenkörper / Stopfen erfüllt und zugleich nur eine geringe Oberflächen-Wechselwirkung mit den Biomolekülen der Wirkstoffformulierung aufweist.

Die US 2004/0231926 A1 beschreibt ein Verfahren zur Herstellung einer Gleitschicht, bei dem die Gleitschicht bei Atmosphärendruck unter anderem unter Verwendung eines Atmosphärendruck-Plasmas ausgehärtet wird. Neben Silikonölbasierten Schichten können auch Perfluorpolyether-basierte Gleitschichten hergestellt werden. Die Losbrechkraft, beziehungsweise die Haftreibung der letzteren Schichten erweist sich allerdings als höher verglichen mit ausgehärteten Silikonöl-Schichten. Zudem kann es bei einer Atmosphärendruck-Behandlung, insbesondere bei Atmosphärendruck-Plasma-Behandlung, zum erhöhten Eintrag von Gasen, insbesondere auch von Reaktionsprodukten des Plasmas in die Schicht kommen.

Der Erfindung liegt die Aufgabe zugrunde, gegenüber dem Stand der Technik verbesserte Gleitschichten, insbesondere auch für Pharmapackmittel bereitzustellen und ein verbessertes Herstellverfahren für Silikon-freie Gleitschichten zu realisieren, das für eine Massenfertigung in einem industriellen Herstellprozess, insbesondere auch für die Anforderungen an eine Produktion von pharmazeutischen Packmitteln besonders gut geeignet und effizient ist. Diese Aufgabe wird durch den Gegenstand der unabhängigen Ansprüche gelöst. Vorteilhafte Ausgestaltungen und Weiterbildungen sind in den jeweiligen abhängigen Ansprüchen angegeben.

Die Erfindung schlägt eine silikonfreie Gleitschicht mit maßgeschneiderten Oberflächeneigenschaften und ein Herstellverfahren für dieses Gleitschichtsystem vor. Die silikonfreie Gleitschicht zeichnet sich durch eine über das Verfahren präzis einstellbare niedrige Oberflächenenergie sowie entsprechend einem präzis einstellbaren Benetzungsverhalten für ein breites Spektrum von Flüssigkeiten mit unterschiedlich hohen polaren und dispersen Oberflächenspannungen aus. Mit dem erfindungsgemäßen Verfahren lässt sich eine gute Schichthomogenität mit einer uniformen Schichtdickenverteilung, eine uniforme Oberflächenenergie und ein entsprechend uniformes Benetzungsverhalten erzielen.

Es konnte gezeigt werden, dass diese gewünschten Schichteigenschaften durch einen zweistufigen Herstellprozess erreicht werden, bei dem in einem ersten Prozess-Schritt ein silikonfreies Fluid auf der Innenoberfläche des Substrats aufgebracht und in einem zweiten Prozess-Schritt mittels einer Niederdruck-Glimmentladung vernetzt wird.

Ein besonderes Merkmal der vorliegenden Erfindung ist dabei, dass durch diese Niederdruck-Glimmtentladung eine sehr homogene Oberflächenbehandlung ermöglicht wird, wodurch das silikonfreie Fluid sehr homogen vernetzt wird und sehr gleichmäßige Oberflächeneigenschaften eingestellt werden können. Dabei erweist sich eine Niederdruck-Glimmentladung als vorteilhaft, da aufgrund des geringen Prozess-Drucks ein höherer Energieeintrag der Teilchen auf dem silikonfreien Fluid erfolgt, wodurch eine stärkere Vernetzung und eine gezielte Oberflächenfunktionalisierung resultiert, die mit einer präzise eingestellten Oberflächenenergie verbunden ist.

Bei diesem Verfahren wird das Fluid gleichmäßig auf dem Substrat aufgebracht, durch die Niederdruck- Glimmentladung durch Quer-Vernetzung stabilisiert und an der Oberfläche homogenisiert, wodurch auf eine sehr einfache Weise ein silikon-, beziehungsweise allgemein siliziumfreies Gleitschichtsystem mit sehr uniformer Schichtdickenverteilung hergestellt werden kann.

Ein äußerst überraschender Befund von Untersuchungen des Einflusses der Oberflächen-Behandlung auf die Oberflächeneigenschaften der silikonfreien Gleitschicht ist, dass deren Oberflächenenergie erst durch die Behandlung mittels Niederdruck-Glimmentladung wesentlich reduziert wird.

Entgegen aller Erwartungen weist ein nur aufgesprühter, aber sonst unbehandelter Film eine vergleichsweise hohe Oberflächenenergie auf, während allein durch eine Behandlung mittels der Niederdruck-Glimmentladung die Oberflächenenergie wesentlich reduziert wird. Erfindungsgemäß weist diese Behandlungsmethode somit den Vorteil auf, dass für das Schichtsystem an der Gleitoberfläche eine äußerst geringe Oberflächenenergie eingestellt wird, wodurch die Adhäsionsenergie und die damit verbundenen Losbrechkräfte zwischen den Reibpartnern auf sehr einfache Weise wesentlich verringert werden.

Ein weiterer erfindungsgemäßer Vorteil ist, dass die mittels dieser Oberflächenbehandlung hergestellten Gleitschichtoberflächen ein abstoßendes Benetzungsverhalten für ein ganzes Spektrum an Flüssigkeiten mit jeweils unterschiedlich hohen polaren und dispersen Anteilen in der Oberflächenspannung aufweisen, was sich durch hohe Kontaktwinkel äußert. Durch die erfindungsgemäße Niederdruck-Plasmabehandlung lassen sich demgemäß sowohl der polare als auch der disperse Anteil der Oberflächenenergie simultan reduzieren, was mit einem flüssigkeitsabweisenden Benetzungsverhalten für Flüssigkeiten mit unterschiedlichen hohen polaren und dispersen Anteilen der Oberflächenenergie einhergeht.

Ein weiterer Vorteil des Verfahrens der Niederdruck-Glimmentladung ist, das mit diesem Verfahren eine Oberflächen-Vorbehandlung durchgeführt werden kann, durch die insbesondere organische Rückstände von der Substrat-Oberfläche entfernt werden können. Bei der Beschichtung von pharmazeutischen Spritzenkörpern, beispielsweise in Form von vorfüllbaren Spritzen, ist die Reinigung des engen Luer-Kanals des Spritzenkörpers eine besondere technische Herausforderung. Es konnte gezeigt werden, dass die Niederdruck-Glimmentladung einerseits im Zylinderbereich der Spritze sehr gleichmäßig brennt und andererseits sogar bis in den Luer-Kanal hinein zündet und dort gleichmäßig weiter brennt. Erfindungsgemäß können somit auf überraschende Weise mit diesem sehr einfachen Verfahren simultan die Silikon-freie Gleitschicht im Spritzenzylinder ausgehärtet und organische Rückstände auf der Innen-Oberfläche im Luer-Kanal entfernt werden. Durch das Entfernen der organischen Rückstände kann eine Verunreinigung des Produkts (z.B. von einer WirkstoffLösung) oder eine Oberflächen-Wechselwirkung der organischen Verbindungen mit dem Produkt vermieden werden.

Die Erfindung wird nachfolgend auch unter Bezugnahme auf die beigeschlossenen Figuren näher erläutert. In den Figuren bezeichnen dabei gleich Bezugszeichen jeweils gleiche oder entsprechende Elemente.

Es zeigen:
die Fig. 1A und 1B Verfahrensschritte zur Herstellung eines Gleitfilms,
Fig. 2 ein Spannungs-Zeit-Verlauf einer Wechselspannungsquelle für die Niederdruck-Glimmentladung,
Fig. 3 eine Strom-Spannungs-Kennlinie einer Glimmentladung,
Fig. 4 die Losbrechkraft und mittlere Gleitkraft eines Silikon-freien Spritzensystems vor und nach Einlagerung bei 40°C mit destilliertem Wasser als Funktion der Lagerdauer.
Die Erfindung betrifft ein Verfahren zur Herstellung eines Gleitfilms auf einer Oberfläche, bei welchem auf eine Oberfläche eines hohlen Substrats für den Gleitfilm,
insbesondere eines Pharmapackmittels
   - ein silikonfreies organisches Fluid als Film aufgetragen,
   - das Substrat in einem Vakuumreaktor angeordnet und
   - der Vakuumreaktor evakuiert wird, und wobei mittels einer Wechselspannungsquelle ein elektromagnetisches Wechselfeld erzeugt wird, welches in den Innenraum des Substrats eingeleitet wird und welches im Gas, welches im evakuierten Hohlraum des Substrats vorhanden ist oder eingebracht wird eine hinreichende Feldstärke aufweist, so dass bei dem im Hohlraum des Substrats herrschenden Drucks eine homogene Glimmentladung verursacht wird, wobei
   - der Druck des Gases auf kleiner 100 Millibar eingestellt wird, und wobei der Gleitfilm den in der Glimmentladung ionisierten und im elektromagnetischen Wechselfeld beschleunigten Gasteilchen und den bei der Ionisierung erzeugten Elektronen ausgesetzt wird, und wobei die Gasteilchen die Moleküle des Films durch ihren Energieeintrag aufbrechen, welche in Folge dessen miteinander vernetzen, so dass ein vernetzter Gleitfilm erzeugt wird, wobei bei der Vernetzung die Oberflächenenergie des Gleitfilms modifiziert, insbesondere herabgesetzt wird.

Mittels der Wechselspannungsquelle kann insbesondere eine gepulste Niederdruck-Glimmentladung erzeugt werden, wobei der Gleitfilm den in der gepulsten Glimmentladung ionisierten und im elektromagnetischen Wechselfeld beschleunigten Gasteilchen und den bei der Ionisierung erzeugten Elektronen ausgesetzt wird.

Üblicherweise werden Glimmentladungen zwischen zwei elektrisch leitfähigen Elektroden erzeugt. Es ist dabei überraschend, dass es möglich ist, mittels einer kontinuierlich betriebenen Wechselspannungsquelle unter Einbringung eines dielektrischen Barriere-Materials, insbesondere auch des Substrat-Material selbst, eine Niederdruck-Glimmentladung erzeugt wird. Mit anderen Worten wird überraschenderweise erfindungsgemäß eine Niederdruck-Glimmentladung in Anwesenheit eines elektrisch isolierenden organischen Fluids nicht nur gezündet und stabilisiert, sondern sogar mit räumlich sehr homogener Entladung aufrechterhalten.

Die Erfindung, beziehungsweise die erfindungsgemäßen Gleitschichten oder die mit erfindungsgemäßen Gleitschichten versehenen Pharmapackmittel können mit besonderer Eignung für die Lagerung proteinhaltiger Wirkstoffe, beziehungsweise proteinhaltiger Wirkstoff-Formulierungen verwendet werden.

Der während der Plasmabehandlung im Hohlraum des Substrats eingestellte Druck liegt bevorzugt im Bereich von 0,05 bis 100 mBar, besonders bevorzugt im Bereich von 0,2- 20mBar, ganz besonders bevorzugt im Bereich von 0,5 - 10mBar

Mit dem vorstehend beschriebenen Verfahren ist ein medizinisches Packmittel herstellbar, welches einen Hohlraum zur Aufnahme eines pharmazeutischen Wirkstoffs aufweist, wobei der Hohlraum mit einer silikon-freien organischen Gleitschicht versehen ist und wobei die Gleitschicht vernetzte organische Moleküle enthält, insbesondere aus vernetzten organischen Molekülen aufgebaut ist und eine Oberflächenenergie von höchstens 60 mN/m besitzt.

Mit der Erfindung können insbesondere noch wesentlich niedrigere Oberflächenenergien des silikonfreien Gleitfilms erzeugt werden. So lassen sich unter hinreichender Modifikation des Gleitfilms im Plasma Oberflächenenergien kleiner oder gleich 40mN/m, bevorzugt kleiner gleich 30mN/m, sogar kleiner gleich 25mN/m erzeugen.

Es hat sich gezeigt, dass die Reduktion der Oberflächenenergie von der mittleren Leistung abhängt, welche mittels des elektromagnetischen Wechselfeldes pro Einheit des Stoffmengenflusses in das Plasma eingebracht wird.

Durch das Behandlungsverfahren mit Niederdruck-Glimmtentladung kann die Oberflächenenergie der Silikonfreien Gleitschicht im Vergleich zur unbehandelten Gleitschichtoberfläche insbesondere um wenigstens 3mN/m, im Allgemeinen sogar um wenigstens 5mN/m reduziert werden. Maximale Werte der Reduktion der Oberflächenenergie liegen bei 40 mN/m, vorzugsweise 38mN/m.

Weiterhin ist überraschend, dass nicht nur insgesamt eine Absenkung der Oberflächenenergie zu beobachten ist, sondern dass sich im Allgemeinen vielmehr sowohl der polare, als auch der disperse Anteil der Oberflächenenergie absenkt. Dieses Ergebnis zeigte sich mit einer Ermittlung des polaren und des dispersen Anteils mit der "OWKR-Methode" nach Owens, Wendt, Rabel und Kälble.

So beträgt in Weiterbildung der Erfindung der polare Anteil der Oberflächenenergie der Silikon-freien Gleitschicht kleiner als 50mN/m, vorzugsweise kleiner gleich 20mN/m, besonders bevorzugt kleiner gleich 16mN/m. Der disperse Anteil der Oberflächenenergie der Silikon-freien Gleitschicht liegt bei kleiner als 40mN/m, vorzugsweise kleiner gleich 20mN/m, besonders bevorzugt bei höchstens 10mN/m. Die geringe polare Oberflächenenergie führt zu den oben genannten großen Kontaktwinkeln von polaren Stoffen, wie Wasser.

Da auch der disperse Anteil der Oberflächenenergie gering ist, beziehungsweise durch die erfindungsgemäße Behandlung des Gleitfilms herabgesetzt wird, zeigen sich typischerweise auch große Kontaktwinkel bei wenig polaren Stoffen. So kann ein Kontaktwinkel für Dijodmethan im Bereich von 40° bis 140°, vorzugsweise im Bereich von 80° bis 120°, besonders bevorzugt im Bereich von 95° bis 115° erzielt werden.

Weiterhin können mittels der Erfindung folgende Kontaktwinkel erzielt werden:

Für Ethylenglykol Kontaktwinkel im Bereich von 20° bis 100°, vorzugsweise im Bereich von 35° bis 110°, besonders bevorzugt im Bereich von 60° bis 105°.

Für Thiodiethanol Kontaktwinkel im Bereich von 20° bis 120°, vorzugsweise im Bereich von 35° bis 110°, besonders bevorzugt im Bereich von 60° bis 105° liegt.

Damit werden sehr vorteilhafte Oberflächeneigenschaften erhalten, denn die Oberfläche wird dann sowohl von polaren, als auch unpolaren Stoffen nur schlecht oder mäßig benetzt.

Das Gleitmittel kann dazu dienen, beispielsweise in einer Ampulle oder einem pharmazeutischen Fläschchen eine verbesserte Entleerbarkeit zu gewährleisten. So kann die Erfindung sehr vorteilhaft zur Innenbeschichtung von Behältern zur Lagerung von Lyophilisaten und anderen pharmazeutischen Wirkstoffen verwendet werden. Insbesondere ist die Erfindung aber dazu geeignet, die Reibung zwischen zwei aufeinander gleitenden Flächen zu verringern. Das wesentlichste Beispiel sind hier Zylinder- und Kolbenflächen, wie sie insbesondere in Spritzen und Karpulen vorhanden sind. Demgemäß ist in bevorzugter Weiterbildung der Erfindung vorgesehen, dass der beschichtete Hohlraum des Pharmapackmittels einen Zylinder zur Führung eines Kolbens umfasst.

Mit dem erfindungsgemäßen Verfahren können so Pharmapackmittel mit zwei aufeinander gleitenden Elementen, wie insbesondere den Kolben und den Zylinder einer Spritze oder Karpule geschaffen werden, wobei eine der Gleitflächen mit einer erfindungsgemäßen Gleitschicht versehen ist, wobei die dynamische Gleitreibungskraft gemessen bei einer Vorschubgeschwindigkeit von 100 Millimetern pro Minute unterhalb von 20N, vorzugsweise unterhalb von 13N, besonders bevorzugt unterhalb von 5N liegt und/oder wobei die Losbrechkraft unterhalb von 30N, vorzugsweise unterhalb von 20N, besonders bevorzugt unterhalb von 12N liegt.

Insbesondere zeigen die mittels Niederdruck-Glimmentladung hergestellten Silikon-freien Schichten eine ausgezeichnete Lagerstabilität im Applikationstest, was durch eine sehr gute Vernetzung der Schicht aufgrund des hohen EnergieEintrags bei der Behandlung mittels Niederdruck-Glimmentladung erzielt werden kann: Nach Einlagerung des Packmittels mit destilliertem Wasser oder mit "Wasser für Injektionszwecke" ("WFI") bei 40°C über eine Dauer von mehr als 100 Tagen liegt die dynamische Gleitreibungskraft, gemessen bei einer Vorschubgeschwindigkeit von 100 Millimetern pro Minute, immer noch unterhalb von 20N und die Losbrechkraft unterhalb von 30N.

Für Applikationen von silikonfreien Gleitschichten innerhalb von parenteralen, vorbefüllten Spritzensystemen erweist sich das oben beschriebene abstoßende Benetzungsverhalten als besonders günstig, denn auf diese Weise kann erreicht werden, dass eine flüssige Wirkstoff-Formulierung, die in die vorbefüllte Spritze abgefüllt wird, auf der Innengleitfläche der vorbefüllten Spritze gut abläuft und somit sehr gut und in hoher Ausbeute dem Spritzensystem bei der Injektion entnommen werden kann.

Vielfach ist eines der aufeinandergleitenden Elemente aus einem Elastomer gefertigt, um eine gute Abdichtung zu erzielen. Insbesondere der Kolben einer Spritze oder Karpule, beziehungsweise dessen Gleitfläche wird oft aus Elastomer hergestellt. Gerade Elastomere zeigen aber oft höhere Reibungswerte und Losbrechkräfte. Es hat sich dabei gezeigt, dass die Erfindung besonders auch bei aufeinandergleitenden Flächen, von denen eine ein Elastomer ist, die Losbrechkraft und die Gleitreibung wirksam vermindern kann. Bei einem medizinischen Packmittel mit zwei aufeinander gleitenden Elementen aus einem Spritzen- oder Karpulen-Zylinder und einem Elastomer, bei welchem beide Gleitflächen der Elemente mit einer Fluor-organischen, erfindungsgemäßen Gleitschicht versehen sind, konnte verifiziert werden, dass die dynamische Gleitreibungskraft gemessen bei einer Vorschubgeschwindigkeit von 100 Millimetern pro Minute unterhalb von 10N und die Losbrechkraft unterhalb von 20N liegt.

Generell sind, nicht nur beschränkt auf medizinische Packmittel mit Elastomer-Elementen, perfluorierte Gleitschichten besonders geeignet. An solchen Schichten auf einem medizinischen Packmittel mit zwei aufeinander gleitenden Elementen aus einem Spritzen- oder Karpulen-Zylinder und einem Elastomer, bei welchem beide Gleitflächen der Elemente mit einer Fluor-organischen, erfindungsgemäßen Gleitschicht versehen sind, konnte gezeigt werden, dass die dynamische Gleitreibungskraft gemessen bei einer Vorschubgeschwindigkeit von 100 Millimetern pro Minute unterhalb von 10N und die Losbrechkraft unterhalb von 20N liegt.

Eine besonders bevorzugte Ausführungsform eines erfindungsgemäßen medizinischen Packmittels weist demnach zwei aufeinander gleitende Elemente in Form eines Spritzen- oder Karpulen-Zylinders und einem Elastomer, insbesondere an einem Kolben als eines der aufeinander gleitenden Elemente auf, wobei beide Gleitflächen der Elemente und auch der wesentliche oder gesamte Oberflächenanteil der Kontaktflächen der Elemente zum medizinischen Produkt, beziehungsweise zum vom Packmittel eingeschlossenen Hohlraum mit einer perfluorierten Gleitschicht beschichtet sind. Bei einem Spritzenkörper kann eine Beschichtung des Luer-Konus gegebenenfalls entfallen. Damit ist immer noch der wesentliche Oberflächenanteil mit einer erfindungsgemäßen Gleitschicht versehen.

In diesem Fall wird also nicht nur ein verbessertes Gleitverhalten eines Spritzenkolbens, sondern gleichzeitig auch eine verbesserte Entleerbarkeit der Spritzen erzielt.

Die erfindungsgemäßen silikonfreien Gleitfilme zeichnen sich zudem dadurch aus, dass weniger bis gar keine Zersetzungs- oder Reaktionsprodukte in der Schicht vorhanden sind. Als Zersetzungs- oder Reaktionsprodukte, die bei der Vernetzung bei Atmosphärendruck entstehen, sind insbesondere Ozon und Stickoxide zu nennen.

Zusätzlich zu flüssigen Wirkstoff-Formulierungen kann ein erfindungsgemäßes silikonfreies Gleitschichtsystem auch für Aufbewahrungsbehälter von Lyophilisaten angewandt werden, da sich die Eigenschaften der Schicht und deren Oberfläche bei der Rekonstitution des Lyophilisats positiv auswirken. Auch können sehr vorteilhaft Protein-basierte Wirkstoff-Formulierungslösungen mit nur geringer Wechselwirkung mit der Gleitschicht gelagert werden. Gerade bei silikonhaltigen Gleitschichten kann es bei den vorgenannten Wirkstoffen zu Reaktionen, wie etwa einem Ausflocken kommen.

Eine weitere Ausführungsform der Erfindung sieht die simultane Sterilisation oder Vor-Sterilisation des medizinischen Artikels vor. Der erfindungsgemäße Prozess bietet hier Vorteile, weil aufgrund des höheren Energieeintrags der Spezies bei der Niederdruck-Entladung eine besonders gute Sterilisationswirkung erreicht wird im Vergleich zum Atmosphärendruckplasma, bei dem ein geringerer Energie-Eintrag erfolgt.

Die mit der Niederdruck-Glimmentladung erzeugte niedrige Oberflächenenergie äußert sich dann entsprechend in einem großen Kontaktwinkel für Wasser, der zumindest 60° beträgt. Typischerweise wird ein Kontaktwinkel für Wasser auf dem silikonfreien Gleitfilm im Bereich von 60° bis 140° erreicht. Insbesondere mit fluorierten organischen Molelülen als Bestandteil der Gleitschicht lassen sich sogar Kontaktwinkel von Wasser im Bereich von 65°bis 130°, sogar im Bereich von 70° bis 125° erzielen.

Um einen gleichmäßig dicken Gleitfilm aufzutragen hat sich eine Sprühbeschichtung als besonders geeignet erwiesen. Da typische geeignete silikonfreie Gleitmittel, wie fluorierte Polyether im Allgemeinen eine hohe Viskosität aufweisen, eignet sich dabei weiterhin besonders der Auftrag mittels einer Zweistoffdüse. Ein derartiges Auftragsverfahren wirkt mit der erfindungsgemäßen sehr uniformen Vernetzung mittels der Niederdruck-Plasmas zusammen, da sich mit der Sprühbeschichtung sehr gleichmäßige Filme auf der Innenwandung der Substrate aufbringen lassen, die mittels der Niederdruck-Glimmentladung sehr gleichmäßig vernetzt und an der Oberfläche modifiziert werden, so dass sich insgesamt sehr uniforme Oberflächen erzielen lassen.

Ebenfalls eingesetzt werden können auch Einstoff-Zerstäuber. Um eine kleine Tröpfchengröße zu erzielen, können als Einstoff-Zerstäuber insbesondere auch Ultraschallzerstäuber verwendet werden. Auch im Falle eines Zweistoff-Zerstäubers kann Ultraschall unterstützend zum Aufbrechen der Oberflächenspannung zur Bildung feiner Tröpfchen vorteilhaft eingesetzt werden.

Neben der Sprühbeschichtung sind auch andere Auftragsverfahren möglich. So ist gemäß einer weiteren Ausführungsform der Erfindung vorgesehen, dass der Gleitfilm mittels eines die Substrat-Oberfläche in der Behandlungszone gleichmäßig benetzenden Prozesses, vorzugsweise in Form eines Dornabzug-, Wisch- oder Durchlaufverfahrens auf die Wandung des Hohlraums aufgetragen wird.

Für die Schichtdickenuniformität U = Dmin / Dmax innerhalb des Spritzenzylinders können so für den Bereich, in dem der Stopfen bewegt wird, Werte von U ≥ 0,1; vorzugsweise U ≥ 0,2; insbesondere auch U ≥ 0,3 erzielt werden. Gemäß einer besonderen Ausführungsform liegt eine besonders hohe Schichtdickenuniformität U der silikonfreien Gleitschicht vor, mit U ≥ 0,5 oder sogar U ≥ 0,7.

Höherviskose Fluide mit entsprechend höherer Molmasse werden bevorzugt, um die Quervernetzung der Moleküle zu erleichtern. Vorzugsweise wird dabei die Gleitschicht aus einem Material mit einem Viskositätsindex (gemäß dem Standard ASTM D 2270) größer als 80, vorzugsweise größer als 100, besonders bevorzugt größer als 150 hergestellt.

Für die Erfindung eignen sich insbesondere folgende organische Fluide mit Fluoralkyl- und/oder Ethylen-Gruppen. Besonders geeignet sind Fluide mit fluorierten oder perfluorierten Polyethern.

Insbesondere haben sich silikonfreie organische Fluide als als geeignet erwiesen, welche Moleküle mit der folgenden Molekülstruktur enthalten:
(i) R1-(O-CF-R-CF₂)ₚ-(O-CF₂)_{q}-R2 mit p/q im Bereich von 0,1 bis 1,0 und mit R = -CF₃ oder R= -F,
ii) Funktionelle Gruppen R1, R2 ausgewählt aus folgender Menge: -CF₃, -F, -OH, -CₓH_{y}-OH, -CH₂-OH, CH₂(OCH₂CH₂)ᵣOH,-CH₂OCH₂CH(OH)CH₂OH, -CH₂OCH₂-Piperonyl.

CF₂- und CF₃-Gruppen erweisen sich dabei als günstig, um die Oberflächenenergie herabzusetzen und damit die Oberflächen- und Adhäsionsenergie zwischen den Reibpartnern zu minimieren, was zur einer geringen Haftreibung führt. Ferner wird mittels des vernetzten Grenzflächenfilms über diese Gruppen eine gute Schmiermittel-Eigenschaften bereitgestellt.

Um nach dem Auftragen des Gleitfilms und dem Evakuieren des Hohlraums des Substrats die Glimmentladung zu zünden, wird gemäß einer Ausführungsform der Erfindung eine Elektrode im Hohlraum des Substrats angeordnet, wobei ein elektromagnetisches Wechselfeld mittels einer zwischen der Elektrode im Hohlraum des Substrats und einer äußeren Elektrode angelegten Wechselspannung erzeugt wird.

Besonders bei kleinvolumigen Pharmapackmitteln ist es dann noch günstig, wenn die Elektrode im Inneren des Hohlraums gleichzeitig dazu verwendet wird, Prozessgas zuzuführen oder den Hohlraum zu evakuieren. Dazu kann in der Elektrode ein Kanal für die Gaszufuhr, beziehungsweise Gasabfuhr vorgesehen werden. In einer besonders bevorzugten Ausführungsform der Erfindung wird eine Hohlelektrode verwendet, über die das Prozessgas über einen Vakuumkanal abgesaugt wird.

Gemäß einer weiteren Ausführungsform der Erfindung kann das elektromagnetische Wechselfeld auch von außen in den Hohlraum eingestrahlt werden. Geeignet sind hierfür höhere Frequenzen, beispielsweise im Mikrowellen-Bereich, wie etwa mit einer Frequenz von 2,45 GHz.

Ein Ausführungsbeispiel des erfindungsgemäßen Verfahrens ist anhand der Figuren 1A und 1B dargestellt. Zunächst wird in einer Halterung 10 einer Beschichtungsvorrichtung 1 zur Durchführung des Verfahrens ein Substrat mit einem Hohlraum angeordnet. Bei dem Substrat handelt es sich bei dem dargestellten Beispiel um ein Pharmapackmittel, im Speziellen eine Spritze 3 mit einem Hohlraum 5. Sowohl Glas, als auch Kunststoff ist als Material des Substrats für einen gut haftenden Gleitfilm geeignet. Ein bevorzugtes Glas ist Borosilikatglas. Als Kunststoffe kommen unter anderem Zyklo-Olefinpolymere oder Zyklo-Olefincopolymere in Betracht. Auch Elastomere sind geeignet. Gedacht ist hier unter anderem an Elastomer-Komponenten mit Styrene-Butadien Copolymer, Acrylnitril-Butadien Copolymer, Chloropren, Polysulfid-Elastomer, Urethan-Elastomer, Stereo-Gummi,-Ethylen-Propylen Elastomer, Butyl-Gummi, dabei auch Halobutyl-Elastomer, wie beispielsweise Bromobutyl-Elastomer, Chlorobutyl-Elastomers, Polyisporene-Bromobutyl-Elastomers, TPX oder Laminaten davon, insbesondere auch Laminate, die ETFE, PTFE Polymerere enthalten.

Der Hohlraum 5 bildet den Zylinder der Spritze 3 und dient mithin zur Aufnahme eines Spritzenkolbens, welcher auf der Innenwandung 7 des Hohlraums 5 unter Bewegung in axialer Richtung gleitet. In den Hohlraum wird eine Düsenlanze 12 mit einer Zweistoffdüse 13 mit Ringspaltzerstäuber eingeschoben, welche an eine Druckgasquelle 14 und ein Reservoir 15 mit dem organischen silikonfreien Fluid angeschlossen ist. Unter Bewegung der Lanze in axialer Richtung, wie durch den Pfeil angedeutet wird der Gleitfilm 20 auf die Innenwandung 7 aufgetragen. Das Druckgas wird dabei in die Zweistoffdüse 13 eingeblasen, reißt dabei Partikel des organischen silikonfreien Fluids mit und zerstäubt diese. Die Bewegung der Düsenlanze in axialer Richtung von der Kolbenöffnung hin zum Aufsatzstück für die Kanüle ist selbstverständlich nicht zwingend. Ein Auftrag des Gleitfilms 20 unter Bewegung in entgegengesetzter Richtung ist ebenfalls möglich.

Für die Herstellung von Silikon-freien Gleitschichten mit sehr guten Gleiteigenschaften erweist es sich als besonders günstig, eine Fluid-Menge im Bereich von 0,004 µl / cm² bis 2,8 µl / cm², vorzugsweise im Bereich von 0,009 µl / cm² bis 0,22 µl / cm² auf die Innenoberfläche des Hohlkörpers aufzubringen. Es hat sich gezeigt, dass nach Vernetzung dieser Oberflächen-bezogenen Fluid-Menge mittels Niederdruck-Glimmentladung Silikon-freie Gleitschichten mit besonders hoher Lagerstabilität hergestellt werden können.

Für die Sprühbeschichtung haben sich zur Erzielung gleichmäßig dicker Gleitfilme folgende Parameter als günstig erwiesen und werden bevorzugt:
a) eine Sprührate im Bereich von 0,01 - 100µl/s, vorzugsweise im Bereich von 0,05 µl/s bis 20µl/s,
b) ein Sprühdruck im Bereich von 0,1 - 5bar, vorzugsweise im Bereich von 0,2 bis 2,5 bar, besonders bevorzugt im Bereich von 0,3 bis 2,5bar.
c) eine Fluid-Menge im Bereich von 0,004 µl / cm² bis 2,8 µl / cm², vorzugsweise im Bereich von 0,009 µl / cm² bis 0,22 µl / cm² wird auf die Innenoberfläche des Hohlkörpers aufgesprüht
d) Die Zweistoff-Düse wird mit einer Vorschubgeschwindigkeit von 1 mm/s bis 1000mm/s, vorzugsweise im Bereich von 5mm/s bis 200mm/s, besonders bevorzugt im Bereich von 8mm/s bis 50mm/s während des Sprühvorgangs bewegt

Ohne Beschränkung auf das in Fig. 1A gezeigte Beispiel wird der Gleitfilm vorzugsweise mit einer Dicke aufgetragen, die im Bereich von 50nm - 50µm, insbesondere im Bereich von 100nm - 10µm, besonders bevorzugt im Bereich von 150nm - 8µm liegt. Diese Schichtdicken sind günstig, sowohl um bei vorgegebenen Maßen aufeinander gleitender Elemente des pharmazeutischen Packmittels einen zu hohen Druck auf die Gleitflächen einerseits und auch ein Abscheren von Gleitfilmmaterial bei der Gleitbewegung andererseits zu vermeiden. Die genannten Schichtdicken sind ferner günstig, um eine hinreichende Gleitwirkung zu erzielen und die Dichtigkeit des Spritzensystems sowohl für das Produkt als auch gegen Mikroben zu gewährleisten.

Anschließend wird gemäß dem in Fig. 1B gezeigten Ausführungsbeispiel an die Halterung 10 mit der innenseitig beschichteten Spritze 3 über ein Dosierventil 18 ein Behälter 17 mit einem Prozessgas angeschlossen. Das Verbindungsstück 19 für die Prozessgaszuführung kann anders als in Fig. 1B dargestellt auch direkt mit dem zu beschichtenden Substrat verbunden werden. Dazu kann das Verbindungsstück 19 aus flexiblem Material aufgebaut sein, so dass es sich dichtend über den Fortsatz 4 zum Aufsetzen der Kanüle stülpen lässt.

Vorzugsweise werden Inertgase, wie Helium, Neon, Argon oder Xenon als Prozessgase verwendet. Aber auch Stickstoff, Sauerstoff, Wasserstoff, Kohlendioxid oder Gemische von diesen Gasen können verwendet werden. Durch die Kolbenöffnung der Spritze wird eine Elektrode 22 eingeführt, so dass sie sich in axialer Richtung entlang des Gleitfilms 20 auf der Innenwandung 7 der Spritze 3 erstreckt. Die Öffnung in der Halterung 10, durch welche die Elektrode 22 eingeschoben wird, wird dabei vakuumdicht verschlossen. Bei dem in Fig. 1B gezeigten Beispiel wird dazu ein mit der Elektrode verbundener Sockel 30 verwendet, welcher über eine Dichtung 31 an der Halterung 10 anliegt.

Die Elektrode weist wenigstens eine, oder mehrere mit einem axialen Kanal 24 verbundene Öffnungen 26 auf. Der Kanal 24 ist an eine Vakuumpumpe 28 angeschlossen. Mittels der Vakuumpumpe 28 wird der Hohlraum 5 der Spritze 3 über den Kanal 24 und die Öffnungen 26 evakuiert. Das Prozessgas wird über das Regelventil in den Hohlraum 5 eingelassen. Das Regelventil 18 wird so eingestellt, dass der Druck im Hohlraum kleiner als 100 Millibar beträgt. Das Regelventil kann in Form eines Massflow-Controllers ausgeführt sein, durch den der Stoffmengenfluss eingeregelt wird. Ferner kann der Prozessdruck in einer alternativen Ausführungsform auch vakuumseitig mittels einer Drosselklappe eingeregelt werden. Durch die in Fig. 1B gezeigte Anordnung mit axialsymmetrischer Zuführung von Prozessgas und axialsymmetrisch angeordnetem Kanal 24 zur Evakuierung des Hohlraums 5 wird ein axialsymetrischer Volumenstrom des Prozessgases erzielt, der sich allgemein, ohne Beschränkung auf das Ausführungsbeispiel als günstig für eine homogene Vernetzung des Films 20 erweist. Als günstig für eine Vernetzung des Films zur Ausbildung einer homogenen Plasmazone im Bereich des Hohlraums und damit verbunden einer homogenen Absenkung der Oberflächenenergie haben sich Massenflüsse des Prozessgases oder Prozessgasgemisches im Bereich von 1sccm bis 800sccm, vorzugsweise von 2sccm bis 500sccm, besonders bevorzugt von 5sccm bis 250sccm erwiesen.

Mittels einer Wechselspannungsquelle 37 wird eine Wechselspannung zwischen der Elektrode 22 und einer weiteren, die Spritze 3 umgebenden, beispielsweise zylinderförmigen Elektrode 35 angelegt. Die Feldstärke der Wechselspannung ist dabei unter Berücksichtigung des Drucks im Hohlraum und der Ionisierbarkeit des Prozessgases so gewählt, dass es zu einer Glimmentladung kommt. Insbesondere wird dabei eine homogene Niederdruck Glimmentladung bevorzugt.

Zur Anregung der Niederdruck-Glimmentladung hat sich -ohne Beschränkung auf das spezielle Ausführungsbeispiel der Fig. 1B- eine Mittelfrequenz-Quelle mit einer Frequenz kleiner 120 KHz, bevorzugt im Bereich von 40 - 110 KHz, insbesondere bevorzugt im Bereich von 60- 100 KHz, ganz besonders bevorzugt 60 - 90 kHz als besonders geeignet erwiesen.

Weiterhin hat es sich als vorteilhaft erwiesen, eine gepulste Niederdruck-Glimmentladung zu verwenden. Die gepulste Niederdruck-Glimmentlaudung kann beispielsweise dadurch erzeugt werden, indem die Wechelspannungsquelle 37 im Pulsbetrieb betrieben wird. Allgemein wird demgemäß in einer Weiterbildung der Erfindung eine gepulste Niederdruck-Glimmentladung zur Vernetzung der Moleküle des Gleitfilms vorgeschlagen.

Eine Pulsfolge einer derartig betriebenen Wechselspannungsquelle zeigt Fig. 2. Bei dem in Fig. 2 gezeigten Diagramm ist die Spannung U gegen die Zeit t aufgetragen. Die Wechselspannung der Periodendauer t₁ ist in Pulse der Länge t₂ unterteilt, wobei zwischen den Pulsen Pulspausen der Dauer t₃ vorhanden sind. Bei einer Mittelfrequenz von 90 kHz beträgt die Periodendauer t₁ etwa 11 Mikrosekunden. Die Zeiten t₂ und t₃ können beispielsweise jeweils um zumindest einen Faktor 10 höher als die Periodendauer t₁ sein. Weiterhin hat es sich als günstig erwiesen, wenn die Pulspausen länger als die Pulsdauern sind, wenn also t₂ < t₃ gilt. Es zeigt sich nämlich, dass der gepulste Aushärte-Prozess bei einer Niederdruck-Glimmentladung sehr effizient ist und innerhalb der Pulspause Zersetzungprodukte aus dem Plasma-Prozess ohne erhebliche Verzögerung des gesamten Herstellungsprozesses entfernt werden können. Sehr günstig erweist sich ein Tastverhältnis mit t₂ ≤ 0,4 · t₃, besonders günstig mit t₂ ≤ 0,1 · t₃. In einer weiteren Ausführungsform der Erfindung wird die Wechselspannungsquelle kontinuierlich betrieben und mittels einer geeigneten Elektrodenanordnung und unter Einbringen eines dielektrischen Barriere-Materials, insbesondere dem Material des Pharma-Packmittels oder dessen Wandung selbst eine gepulste Niederdruck-Glimmentladung erzeugt. Im Rahmen dieser weiteren Ausführungsform kann zur Erzeugung der gepulsten Niederdruck-Glimmentladung eine kontinuierlich betriebene Energie-Quelle im Mittel- bis Hochfrequenzbereich zwischen 1kHz und 100MHz verwendet werden.

Unabhängig davon, ob eine gepulste oder eine kontinuierliche Glimmentladung verwendet wird, lassen sich die Behandlungsdauern zur wirksamen Vernetzung des Gleitfilms im Allgemeinen auf kleiner 5 Sekunden, vorzugsweise sogar kleiner 3 Sekunden begrenzen.

Die Erfindung zeichnet sich insbesondere auch dadurch aus, dass die Vernetzung sehr gleichmäßig auf der Oberfläche durchgeführt werden kann. Damit werden lokale Variationen der Oberflächenenergie reduziert. Insbesondere zeichnen sich erfindungsgemäße beschichtete Pharmapackmittel gemäß einer Ausführungsform der Erfindung dadurch aus, dass die Oberflächenenergie der Gleitschicht innerhalb der beschichteten Zone um weniger als ±20mN/m, vorzugsweise um weniger als ±10mN/m gegenüber dem Mittelwert variiert. Entsprechend variiert dabei dann der Kontaktwinkel für Wasser auf der Gleitschicht um weniger als ±25°, vorzugsweise um weniger als ±15° gegenüber dem Mittelwert.

Um eine derartige gleichmäßige Vernetzung zu erzielen, ist es insbesondere günstig, wenn die Glimmentladung möglichst frei von lokalen Entladungen, wie Streamern oder Filamenten ist.

Um dies zu erreichen, wird in vorteilhafter Weiterbildung der Erfindung vorgeschlagen, den Druck im Hohlraum und die Feldstärke des elektromagnetischen Wechselfeldes so einzustellen, dass im Hohlraum des Substrats eine anomale Glimmentladung erfolgt, bei welcher eine Strom/Spannungs-Kennlinie mit positiver Steigung vorliegt.

Zur Verdeutlichung zeigt Fig. 3 schematisch den Verlauf einer Strom-Spannungs-Kennlinie einer Glimmentladung.

Die Strom-Spannungs-Kennlinie einer Glimmentladung, bei welcher die an die Elektroden angelegte Spannung gegen den durch die Entladung transportierten Strom aufgetragen ist, lässt sich in folgende Bereiche gliedern:

Bei niedrigen Strömen findet zunächst eine unselbständige Dunkelentladung statt. Dieser Bereich 37 ist durch eine positive Strom-Spannungskennlinie gekennzeichnet. In diesem Bereich ist noch kein Plasma gezündet. Es findet also noch keine Glimmentladung statt. Die Zündung eines Plasmas erfolgt am Übergang zu Bereich 38, der auch als sub-normale Glimmentladung bezeichnet wird. Dieser Bereich ist durch eine negative Strom-Spannungs-Kennlinie gekennzeichnet und geht dann in den Bereich 39 der normalen Glimmentladung über. In diesem Bereich bleibt die Spannung bei wachsendem Strom im Wesentlichen konstant. Wird der Strom weiter erhöht, ist dafür eine deutlich wachsende Spannung erforderlich. Dieser Bereich 40 einer positiven Strom-Spannungs-Kennlinie ist der Bereich der anomalen Glimmentladung. Ab einem bestimmten Grenzwert des Stroms erfolgt eine Bogenentladung, die wieder eine negative Strom-Spannungs-Kennlinie aufweist (Bereich 41 in Fig. 3).

Im Bereich 39 der normalen Glimmentladung, wie auch im Bereich 38 der subnormalen Glimmentladung wird der Stromfluss durch Filamente bestimmt, deren räumliche Dichte mit wachsendem Strom zunimmt. Im Bereich 40 der anomalen Glimmentladung breitet sich die Entladung demgegenüber gleichmäßig über die ganze Elekrodenfläche aus. Im Beispiel der Fig. 1B ist demgemäß bei anomaler Glimmentladung die gesamte Oberfläche der Elektrode 22 von der Glimmentladung bedeckt. Die Entladung ist dabei also räumlich maximal homogenisiert. Entsprechend räumlich homogen ist auch die Einwirkung der im Plasma der Glimmentladung erzeugten Ionen, die auf den Gleitfilm 20 einwirken und dessen Moleküle miteinander vernetzen.

Wird demgegenüber eine Glimmentladung in einem anderen Bereich der Strom-Spannungs-Kennlinie der Glimmentladung durchgeführt, so führen die Filamente zu stark inhomogener Einwirkung der Ionen auf den Gleitfilm und damit zu einer inhomogenen Vernetzung. Diese wiederum führt zu lokalen Variationen der Oberflächeneigenschaften, wie insbesondere der Oberflächenenergie des vernetzten Films. Unter Ausnutzung der anomalen Glimmentladung kann somit eine sehr homogene Verteilung der Oberflächenenergie, beziehungsweise der sich daraus ergebenden Kontaktwinkel über die Oberfläche des Gleitfilms hinweg erzielt werden. Es hat sich demgegenüber gezeigt, dass die Bedingungen einer anomalen Glimmentladung unter filamentfreier oder zumindest filamentarmer Entladung bei einer Behandlung des Gleitfilms unter Atmosphärendruck kaum realisieren lassen. Eine Plasmabehandlung unter atmosphärischen Bedingungen führt daher im Allgemeinen auch zu inhomogeneren Oberflächeneigenschaften des Gleitfilms.

Die Niederdruck-Plasmabehandlung, wie sie die Erfindung vorschlägt bringt zudem noch weitere Vorteile mit sich. So kann der Stoffmengen-Fluss, beziehungsweise der Verbrauch an Prozessgas gegenüber einer Behandlung bei Atmosphärendruck erheblich reduziert werden. Bei der Behandlung mittels Niederdruck-Glimmentladung liegen der Gasverbrauch und die entsprechenden Verbrauchskosten für das Prozessgas in der Regel um wenigstens eine oder sogar um zwei Größenordnungen niedriger als bei einer Atmosphärendruck-Plasma-Behandlung. Ein weiterer Vorteil der Niederdruck-Glimmentladung ist, dass auch andere Prozessgase statt Edelgase zur Erzeugung einer homogenen Glimmentladungszone eingesetzt werden können oder der Anteil an Edelgas reduziert werden kann. Dagegen ist die Verwendung von Edelgasen bei Atmoshärendruckplasmen gewöhnlich zwingend erforderlich, um das Plasma stabil zünden zu können.

Weiterhin hat sich gezeigt, dass sich die durch die Niederdruck-Glimmentladung induzierte Absenkung der Oberflächenenergie durch die pro Mol des Prozessgases, beziehungsweise analog dazu pro Einheit des Stoffmengenflusses eingebrachte Leistung beeinflussen, insbesondere gezielt einstellen lässt. Folgende Zusammenhänge konnten festgestellt werden:
a) Die Oberflächenenergie der silikonfreien Gleitschicht kann im Vergleich zur unbehandelten Gleitschichtoberfläche um wenigstens 3mN/m, vorzugsweise um wenigstens 5mN/m verändert werden, indem während der Oberflächenbehandlung eine mittlere Leistung <P> pro Stoffmengenfluss F, <P>/F, von wenigstens 5x10⁻⁵W/sccm eingebracht wird.
b) Die Oberflächenenergie der silikonfreien Gleitschicht kann im Vergleich zur unbehandelten Gleitschichtoberfläche um wenigstens 3mN/m und um maximal 40 mN/m reduziert, vorzugsweise um wenigstens 5mN/m und um maximal 38mN/m reduziert werden, indem während der Oberflächenbehandlung eine mittlere Leistung pro Stoffmengenfluss <P>/F im Bereich von 5x10⁻⁵W/sccm bis 2x10³ W/sccm, vorzugsweise im Bereich von 1x10⁻³W/sccm bis 2x10² W/sccm eingebracht wird.
c) Die Oberflächenenergie der silikonfreien Gleitschicht kann im Vergleich zur unbehandelten Gleitschichtoberfläche um wenigstens 10mN/m und maximal 36mN/m reduziert, vorzugsweise um wenigstens 20mN/m und maximal 35mN/m reduziert werden, indem während der Oberflächenbehandlung eine mittlere Leistung pro Stoffmengenfluss <F>/F im Bereich von 2x10⁻¹W/sccm bis 1x10² W/sccm, vorzugsweise im Bereich von 4x10⁻¹W/sccm bis 5x10¹ W/sccm eingebracht wird.
d) Der polare Anteil der Oberflächenenergie der silikonfreien Gleitschicht kann im Vergleich zur unbehandelten Gleitschichtoberfläche um wenigstens 2mN/m verändert, vorzugsweise um wenigstens 4mN/m verändert werden, indem während der Oberflächenbehandlung eine mittlere Leistung pro Stoffmengenfluss <P>/F von wenigstens 5x10⁻⁵ W/sccm, vorzugsweise von wenigstens 1x10⁻³ W/sccm eingebracht wird.
e) Der disperse Anteil der Oberflächenenergie der silikonfreien Gleitschicht kann im Vergleich zur unbehandelten Gleitschichtoberfläche um wenigstens 2mN/m verändert, vorzugsweise um wenigstens 5mN/m verändert werden, indem während der Oberflächenbehandlung eine mittlere Leistung pro Stoffmengenfluss <P>/F von wenigstens 5x10⁻⁵W/sccm vorzugsweise von wenigstens 1x10⁻³ W/sccm eingebracht wird.
f) Durch die Niederdruck-Glimmtentladung kann der polare Anteil der Oberflächenenergie der silikon-freien Gleitschicht um wenigstens 5mN/m und maximal 22mN/m, vorzugsweise um wenigstens 10mN/m und maximal 21mN/m reduziert werden, indem während der Oberflächenbehandlung eine mittlere Leistung pro Stoffmengenfluss <P>/F im Bereich von 2x10⁻¹W/sccm bis 1x10² W/sccm, vorzugsweise im Bereich von 4x10⁻¹W/sccm bis 5x10¹ W/sccm eingebracht wird.
g) Durch die Niederdruck-Glimmtentladung kann der disperse Anteil der Oberflächenenergie der Silikonfreien Gleitschicht um wenigstens 5mN/m und maximal 21 mN/m, vorzugsweise um wenigstens 8mN/m und maximal 20 mN/m reduziert werden, indem während der Oberflächenbehandlung eine mittlere Leistung pro Stoffmengenfluss <P>/F im Bereich von 2x10⁻¹W/sccm bis 1x10² W/sccm, vorzugsweise eine mittlere Leistung pro Stoffemengenfluss <P>/F im Bereich von 4x10⁻¹W/sccm bis 5x10¹ W/sccm eingebracht wird.
h) Durch die Niederdruck-Glimmtentladung kann der Kontaktwinkel der silikonfreien Gleitschicht für Wasser um wenigstens 2°, vorzugsweise um wenigstens 5° verändert werden, indem während der Oberflächenbehandlung eine mittlere Leistung pro Stoffmengenfluss <P>/F von wenigstens 5x10⁻⁵ W/sccm, vorzugsweise von wenigstens 1x10⁻³ W/sccm eingebracht wird.
i) Durch die Niederdruck-Glimmtentladung kann der Kontaktwinkel der silikonfreien Gleitschicht für Wasser um wenigstens 10° und um maximal 80°, vorzugsweise um wenigstens 20° und um maximal 70° erhöht werden, indem während der Oberflächenbehandlung eine mittlere Leistung pro Stoffmengenfluss <P>/F im Bereich von 2x10⁻¹W/sccm bis 1x10² W/sccm, vorzugsweise eine mittlere Leistung pro Stoffemengenfluss <P>/F im Bereich von 4x10⁻¹W/sccm bis 5x10¹ W/sccm eingebracht wird.
j) Durch die Niederdruck-Glimmtentladung kann der Kontaktwinkel für Dijodmethan der Silikon-freien Gleitschicht um wenigstens 1°, vorzugsweise um wenigstens 4° verändert werden, indem während der Oberflächenbehandlung eine mittlere Leistung pro Stoffmengenfluss <P>/F von wenigstens 5x10⁻⁵ W/sccm, vorzugsweise von wenigstens 1x10⁻³ W/sccm eingebracht wird.
k) Durch die Niederdruck-Glimmtentladung kann der Kontaktwinkel der silikonfreien Gleitschicht für Dijodmethan um wenigstens 5°, und um maximal 50° vorzugsweise um wenigstens 10° und um maximal 40° erhöht werden, indem während der Oberflächenbehandlung eine mittlere Leistung pro Stoffmengenfluss <P>/F im Bereich von 2x10⁻¹W/sccm bis 1x10² W/sccm, vorzugsweise eine mittlere Leistung pro Stoffemengenfluss <P>/F im Bereich von 4x10⁻¹W/sccm bis 5x10¹ W/sccm eingebracht wird.
1) Durch die Niederdruck-Glimmtentladung kann der Kontaktwinkel für Ethylenglykol der Silikon-freien Gleitschicht um wenigstens 1°, vorzugsweise um wenigstens 3° verändert, indem während der Oberflächenbehandlung eine mittlere Leistung pro Stoffmengenfluss <P>/F von wenigstens 5x10⁻⁵ W/sccm, vorzugsweise von wenigstens 1x10⁻³ W/sccm eingebracht wird.
m) Durch die Niederdruck-Glimmtentladung kann der Kontaktwinkel der silikonfreien Gleitschicht für Ethylenglykol um wenigstens 5° und um maximal 90°, vorzugsweise um wenigstens 10° und um maximal 70° erhöht werden, indem während der Oberflächenbehandlung eine mittlere Leistung pro Stoffmengenfluss <P>/F im Bereich von 2x10⁻¹W/sccm bis 1x10² W/sccm, vorzugsweise eine mittlere Leistung pro Stoffemengenfluss <P>/F im Bereich von 4x10⁻¹W/sccm bis 5x10¹ W/sccm eingebracht wird.
n) Durch die Niederdruck-Glimmtentladung kann der Kontaktwinkel der silikonfreien Gleitschicht für Thiodiethanol um wenigstens 2°, vorzugsweise um wenigstens 5° verändert werden, indem während der Oberflächenbehandlung eine mittlere Leistung pro Stoffmengenfluss <P>/F von wenigstens 5x10⁻⁵ W/sccm, vorzugsweise von wenigstens 1x10⁻³ W/sccm eingebracht wird.
o) Durch die Niederdruck-Glimmtentladung kann der Kontaktwinkel der silikonfreien Gleitschicht für Thiodiethanol um wenigstens 10° und um maximal 90°, vorzugsweise um wenigstens 20° und um maximal 80° erhöht werden, indem während der Oberflächenbehandlung eine mittlere Leistung pro Stoffmengenfluss <P>/F im Bereich von 2x10⁻¹W/sccm bis 1x10² W/sccm, vorzugsweise eine mittlere Leistung pro Stoffemengenfluss <P>/F im Bereich von 4x10⁻¹W/sccm bis 5x10¹ W/sccm eingebracht wird.

Dabei ist eine Wechselspannung mit einer Frequenz kleiner 120 KHz,- bevorzugt im Bereich von 40 - 110 KHz, insbesondere bevorzugt im Bereich von 60-100 kHz zur Einkopplung der mittleren Leistung für die Niederdruck-Glimmentladung günstig. Für die Niederdruck-Glimm-Entladung während der Oberflächenbehandlung eignet sich dazu insbesondere ein Wechselstrom mit einer mittleren Stromstärke im Bereich von 0,1mA bis 500mA, vorzugsweise im Bereich von 1mA bis 200mA, besonders bevorzugt im Bereich von 3mA bis 100mA.

Eine Erklärung dafür, dass bei fluorhaltigen organischen Molekülen des Gleitfilms durch die Niederdruck-Glimmentladung nicht nur eine Vernetzung, sondern auch eine für die Gleiteigenschaften sehr vorteilhafte Absenkung der Oberflächenenergie erfolgt, liegt darin, dass funktionale CF₂- oder CF₃-Gruppen durch den Energieeintrag erzeugt oder deren Anteil an der Gleitschichtoberfläche erhöht wird. Als weiterer Faktor kommt hinzu, dass die Orientierung der molekularen Ketten der fluiden Verbindung in Relation zur Substratoberfläche verändert wird.

Für das Aushärten der silikonfreien Gleitschicht 20 wird weiterhin die Spannung der Wechselspannungsquelle 37 vorzugsweise so eingestellt, dass im Plasma der Niederdruck-Glimmentladung Elektronen mit einem Energiespektrum generiert werden, bei dem Energien in einem Bereich zwischen 1eV und 20eV, vorzugsweise in einem Bereich zwischen 2,5eV und 15eV, besonders bevorzugt in einem Bereich von 6eV - 10eV auftreten.

Durch die Niederdruck-Glimmentladung erfolgt zudem in vorteilhafter Weise auch eine Sterilisation, oder zumindest eine Vor-Sterilisation des medizinischen Artikels. Dabei kann eine Sterilität von besser als log1, oft sogar besser als log4 erzielt werden. Diese Werte können erreicht werden, indem während der Oberflächenbehandlung eine mittlere Leistung pro Stoffmengenfluss <P>/F von wenigstens 5x10⁻⁵ W/sccm, vorzugsweise von wenigstens 1x10⁻³ W/sccm eingebracht wird. Ganz besonders bevorzugt erfolgt eine Sterilisation mit einer Sterilität besser als log5, indem eine mittlere Leistung pro Stoffmengenfluss <P>/F von wenigstens 2x10⁻² W/sccm eingebracht wird.

Noch ein weiteres Kennzeichen der erfindungsgemäßen Vernetzung eines silikonfreien organischen Gleitflims in einem Niederdruck-Plasma ist, dass die Vernetzung einerseits durch die räumliche Homogenität des Energieeintrags sehr effektiv ist und bei den verwendeten niedrigen Drücken nur sehr wenige Reaktionsprodukte aus dem Plasma in die Schicht eingebaut werden. So kann der Gehalt an Stickoxiden und Ozon auf jeweils weniger als 1ppm reduziert werden. Aufgrund der guten Vernetzung kann bei fluorhaltigen Gleitfilmen der Anteil an flüchtigen Fluor-organischen Verbindungen weiterhin auf weniger als 10 ppm reduziert werden. Insbesondere ist der Gehalt von Ozonschädigenden Verbindungen mit einem ODP-Wert ("Ozon Depletion Potential) größer oder gleich 0,005 in einer Konzentration im Allgemeinen nicht größer als lppb.

Nachfolgend werden einige Ausführungsbeispiele des erfindungsgemäßen Verfahrens angegeben:

### Ausführungsbeispiel 1, silikonfreie Gleitschicht auf einer Glasspritze, ausgehartet mit einer Niederdruck-Glimmentladung:

Als Substrate werden Glasspritzenkörper aus Borosilikatglas (Fiolax klar), Format 1,75ml verwendet. Diese werden gewaschen und getrocknet. In einem nachfolgenden separaten Prozessschritt wird die Innenoberfläche des Glasspritzenkörpers mittels einer Zweistoffdüse mit einem silikonfreien Öl aus Perfluorpolyether, Typ Fomblin M100 unter Verwendung der folgenden Sprühparameter besprüht: Sprüh-Rate 0,75µl/s, Gasdruck für Sprühprozess 0,5bar, Sprühdauer 2s.

Dabei wird die Sprühdüse während des Sprühvorgang entlang der Spritzenachse mit einer Vorschub-Geschwindigkeit von 20mm/s bewegt.

Anschließend wird die vorbeschichtete Glasspritze in eine Niederdruck-Reaktionskammer mit einer Außen- und einer Innnenelektrode eingebracht und auf einen Basisdruck von kleiner 0,5mbar evakuiert. Anschließend wird Argon-Gas mit einem Gasfluss von 200sccm in den Reaktor, beziehungsweise in den Hohlraum des Spritzenkörpers eingeleitet und ein Prozessdruck von 10mbar eingeregelt.

Mittels einer Mittelfrequenzquelle mit einer Frequenz von 100kHz wird eine Hochspannung von 1kV an die Elektrodenanordnung angelegt und eine homogene Niederdruck-Glimmentladung gezündet. Die Behandlungsdauer beträgt 3s.

Die mit einem Gleitfilm beschichteten-Glasspritzen werden zusammen mit einem silikonfreien Stopfen, Typ Helveet FM257 bestückt und es wird eine Messungen der Haft- und Gleitreibung vor und nach Lagertest durchgeführt. Dabei ergeben sich folgende Daten für das silikonfreie Gleitschichtsystem:
Losbrechkraft ohne Lagerung: 9,6N:
Losbrechkraft nach 7 Tagen Lagerung mit destilliertem Wasser bei 40°C: 13,4N;
Mittlere Gleitkraft ohne Lagerung: 1,4N;
Mittlere Gleitkraft nach 7 Tagen Lagerung mit destilliertem Wasser bei 40°C: 1,9N.

Ausführungsbeispiel 1b) Tests zur Langzeit-Stabilität für Silikon-freie Gleitschicht auf einer Glasspritze, ausgehärtet mit einer Niederdruck-Glimmentladung: Als Substrate werden Glasspritzenkörper aus Borosilikatglas (Fiolax klar), Format 1,75ml verwendet. Diese werden gewaschen und getrocknet. In einem nachfolgenden separaten Prozessschritt wird die Innenoberfläche des Glasspritzenkörpers mittels einer Zweistoffdüse mit einem silikonfreien Öl aus Perfluorpolyether, Typ Fomblin M100 unter Verwendung der folgenden Sprühparameter besprüht: Sprüh-Rate 0,5µl/s, Gasdruck für Sprühprozess 1,5bar, Sprühdauer 1,4s.

Dabei wird die Sprühdüse während des Sprühvorgang entlang der Spritzenachse mit einer Vorschub-Geschwindigkeit von 29mm/s bewegt.

Anschließend wird die vorbeschichtete Glasspritze in eine Niederdruck-Reaktionskammer mit einer Außen- und einer Innnenelektrode eingebracht und auf einen Basisdruck von kleiner 0,5mbar evakuiert. Nachfolgend wird Argon-Gas mit einem Gasfluss von 50sccm in den Reaktor, beziehungsweise in den Hohlraum des Spritzenkörpers eingeleitet und ein Prozessdruck von 5mbar eingeregelt.

Mittels einer Mittelfrequenzquelle mit einer Frequenz von 100kHz wird eine Hochspannung von 7kV an die Elektrodenanordnung angelegt und eine homogene Niederdruck-Glimmentladung gezündet. Die Behandlungsdauer beträgt 5s.

Fig. 4 zeigt zu diesem Ausführungsbeispiel die Losbrechkraft und mittlere Gleitkraft eines Silikon-freien Spritzensystems vor und nach Einlagerung bei 40°C mit destilliertem Wasser als Funktion der Lagerdauer.

Die mit einem Silikon-freien Gleitfilm beschichteten Glasspritzen werden zusammen mit einem silikonfreien Stopfen, Typ Helvoet FM257 zu einem Silikon-freien Spritzensystem bestückt. Für einen ersten Teil der Spritzensysteme wird die Haft- und mittlere Gleitreibung vor Lagerung bestimmt, die im Diagramm der Fig. 4 in der Legende als "0" gekennzeichnet sind. Der zweite Teil der Spritzen wird mit destilliertem Wasser befüllt und anschließend am Luer-Konus mit einem Tip Cap verschlossen und bei einer Temperatur von 40°C für unterschiedlich lange Dauern eingelagert. Nach den jeweiligen Einlagerungen erfolgen nach Abkühlen der Proben auf Raumptemperatur jeweils Messungen der Haft- und mittleren Gleitreibungswerte. Dabei ergeben sich die in Fig.4 dargestellten Messwerte:

Es zeigt sich, dass die Gleitschicht des Silikon freien Spritzensystems eine sehr gute Lagerstabilität besitzt. Denn für die mittlere Gleitkraft wird über die gesamte Lagerdauer von bis zu 105 Tagen nur ein sehr geringer Anstieg beobachtet: Zu Beginn der Einlagerung steigt die Gleitkraft nach 7 Tagen Einlagerung von 1,7N geringfügig auf 2,2N an. Zwischen Lagerdauern von 7 Tagen und 105 Tagen steigt die Gleitreibung dann nur noch von 2,2N auf 2,6N an. Die Losbrechkraft zeigt einen typischen Anstieg für Gleitschichten während der Einlagerung. Zunächst erfolgt der stärkste Anstieg von 8,9N auf 12,3N innerhalb 7 Tagen Lagerdauer anschließend steigt die Losbrechkraft nach 105 Tagen Lagerdauer auf einen Wert von 17,2N an. Somit ist gezeigt, dass das Silikon-freie Spritzensystem auch nach Einlagerung im beschleunigten Test bei 40°C noch eine für die Applikation hinreichend gute Gleitwirkung zeigt.

### Ausführungsbeispiel 2: Silikonfreie Gleitschicht auf Glasspritze, ausgehärtet mit einer Mikrowellen-basierten gepulsten Niederdruck-Glimmentladung

Analog zum Beispiel 1 wird ein gereinigter Glasspritzenkörper (1,75ml) mit Fomblinöl M100 unter Verwendung der folgenden Sprühparameter besprüht: Sprüh-Rate 0,75µl/s, Gasdruck für den Sprühprozess 0,3bar, Sprühdauer 2s. Dabei wird die Sprühdüse während des Sprühvorgang entlang der Spritzenachse mit einer Vorschub-Geschwindigkeit von 20mm/s bewegt.

Anschließend wird die vorbeschichtete Glasspritze in einen Niederdruck-Behandlungsreaktor eingeführt, der aus einer evakuierbaren Reaktionskammer, die mit einer Vakuumpumpe und einer Prozessgaszuführung verbunden ist, und aus einem Mikrowellengenerator, einem Koaxialleiter mit einer Antenne besteht.

Dabei liegt die Spritze zunächst auf der Unterseite des Reaktors auf einer Dichtfläche auf. Anschließend wird die Oberseite des Reaktors zugefahren und beim Schließen des Reaktors wird die Spritze an der Oberseite vakuumdicht abgedichtet. Der Gegendruck stellt sicher, dass die Spritze auch untenseitig vakuumdicht aufliegt. Anschließend wird der Innenraum der Spritze evakuiert bis ein Basisdruck unterhalb von 0,05 mbar erreicht wird.

Während untenseitig die Verbindung zum Vakuum beibehalten bleibt, wird das Gaseinlass-Ventil geöffnet und über die Seite mit dem engen Querschnitt, d.h. beim Luer-Konus der Spritze, Prozessgas aus Argon mit einem Fluss von 50sccm bei einem Druck von 0,25mbar eingeleitet. In den Reaktorinnenraum wird über die Antenne gepulste Mikrowellen-Energie mit einer Frequenz von 2,45 GHz mit einer mittleren Pulsleistung von 39,2 Watt mit einer Pulsdauer von 1ms und einer Pulspause von 50ms über den Wellenleiter in den Reaktorraum eingekoppelt und die vorbeschichtete Innenoberfläche der Spritze für eine Dauer von 3s mit der gepulsten Mikrowellen behandelt. Nach Aushärten der Gleitschicht wird die Reaktorkammer auf Atmosphärendruck geflutet und der beschichtete Spritzenkörper aus der Kammer entnommen.

Die mit einem Gleitfilm beschichteten Glasspritzen werden zusammen mit einem silikonfreien Stopfen, Typ Helvoet FM257 bestückt und es werden Messungen der Haft- und Gleitreibung vor und nach Lagertest durchgeführt. Dabei ergeben sich folgende Daten für das silikonfreie Gleitschichtsystem:
Losbrechkraft nach 1 Tag Lagerung: 10,8N;
Losbrechkraft nach 7 Tagen Lagerung mit destilliertem
Wasser bei 40°C: 14,3N;
Mittlere Gleitkraft nach 1 Tag Lagerung: 1,1N;
Mittlere Gleitkraft nach 7 Tagen Lagerung mit destilliertem
Wasser bei 40°C: 1,2N.

### Ausführungsbeispiel 3: Wirkung der Behandlung mittels Niederdruck-Glimmentladung auf die Oberflächen-Energie und Benetzungsverhalten der Gleitschicht:

Analog zu den in Beispiel 1 und 2 beschriebenen Herstellverfahren werden Glasspritzenkörper innenseitig mit Fomblinöl M100 besprüht und mittels der Verfahren A) einer Mittelfrequenz-angeregten Niederdruck-Glimmentladung bzw. B) einer gepulsten, Mikrowellen-angeregten Niederdruck-Glimmentladung oberflächenbehandelt und ausgehärtet.

Als weitere Referenz werden Glasspritzenkörper nur mit Fomblinöl M100 besprüht, aber nicht ausgehärtet. Zur Charakterisierung der Oberflächeneigenschaften der Schichten werden Kontaktwinkelmessungen mit Flüssigkeiten mit unterschiedlich hohen Anteilen an polarer und disperser Oberflächenspannung durchgeführt, wodurch auch die Oberflächenenergie bestimmt werden kann.

Entsprechend der nachfolgenden Tabelle ergeben sich folgende Messdaten an den Proben:

| Proben-Typ | Oberflächen-Behandlungsmethode | Kontaktwinkel für | | | | Oberflächenenergie (mN/m) | | |
|---|---|---|---|---|---|---|---|---|
| | | Wasser | Ethylenglykol | Dijodmethan | Thiodiethanol | Polar | dispers | gesamt |
| Referenz 1 | ohne | 43° | 30° | 73° | 30° | 22 | 21 | 43 |
| A | Mittel-frequenz-angeregte Niederdruck-Glimm-entladung | 102 ° | 75° | 96° | 96° | 11 | 7 | 18 |
| B | Mikrowellenangeregte gepulste Niederdruck-Glimmentladung | 108 ° | 96° | 102° | 102° | 2 | 8 | 10 |

Die Ergebnisse in der Tabelle zeigen; dass erst durch eine Behandlung des fluiden Films mittels Niederdruck-Glimmentladung eine geringe Oberflächenenergie der Gleitschicht erreicht wird. Während die aufgesprühte fluide Schicht eine relativ hohe Oberflächenenergie aufweist, wird diese erst durch den Energieeintrag der Niederdruck-Glimmentladung wesentlich abgesenkt. Die Reduktion der Oberflächenenergie erfolgt dabei sowohl für den polaren als auch den dispersen Anteil der Oberflächenenergie. In Korrelation dazu steigt der Kontaktwinkel sowohl für Wasser als auch für Ethylenglykol, Dijodmethan, Thiodiethanol wesentlich an.

### Ausführungsbeispiel 4: silikonfreie Gleitschicht auf Kunststoff-Spritze:

Ein Kunststoff-Spritzenkörper aus COC (Cyclo-Olefin-Copolymer), Volumen 2,25ml wird analog zum Beispiel2 hergestellt:

Dazu wird Fomblinöl M30 unter Verwendung der folgenden Sprühparameter auf die Innenoberfläche des Spritzenkörpers aufgesprüht:
Sprüh-Rate 1,5µl/s, Gasdruck für Sprühprozess 0,5bar,
Sprühdauer 2s. Dabei wird die Sprühdüse während des Sprühvorgang entlang der Spritzenachse mit einer Vorschub-Geschwindigkeit von 20mm/s bewegt.

Anschließend wird die vorbeschichtete COC-Spritze analog in den in Beispiel2 beschriebenen Reaktor eingeführt. Der Innenraum der Spritze wird evakuiert bis ein Basisdruck kleiner 0,05mbar erreicht wird. Während untenseitig die Verbindung zum Vakuum beibehalten bleibt, wird das Gaseinlass-Ventil geöffnet und über die Seite mit dem engen Querschnitt, d.h. beim Luer-Konus der Spritze Prozessgas aus Argon mit einem Fluss von 50sccm bei einem Druck von 0,25mbar eingeleitet. In den Reaktorinnenraum wird über die Antenne gepulste Mikrowellen-Energie mit einer Frequenz von 2,45 GHz, einer mittleren Pulsleistung von 39,2 Watt, einer Pulsdauer von 1ms und einer Pulspause von 50ms über den Wellenleiter in den Reaktorraum eingekoppelt und die vorbeschichtete Innenoberfläche der Spritze für eine Dauer von 3s mit der gepulsten Mikrowelle behandelt. Nach Aushärten der Gleitschicht wird die Reaktorkammer auf Atmosphärendruck geflutet und der beschichtete Spritzenkörper aus der Kammer entnommen. Die mit einem Gleitfilm beschichteten COC-Spritzen werden zusammen mit einem silikonfreien Stopfen, Typ Helvoet FM257 bestückt und es werden Messungen der Haft- und Gleitreibung vor und nach Lagertest durchgeführt. Dabei ergeben sich folgende Daten für das silikonfreie Gleitschichtsystem:
Losbrechkraft nach 1 Tag Lagerung: 9,8N,
Losbrechkraft nach 7 Tagen Lagerung mit destilliertem Wasser bei 40°C: 14,7N,
Mittlere Gleitkraft nach 1 Tag Lagerung: 1,5N,
Mittlere Gleitkraft nach 7 Tagen Lagerung mit destilliertem
Wasser bei 40°C: 1,9N .

## Patentansprüche

1. Verfahren zur Herstellung eines Gleitfilms auf einer Oberfläche, bei welchem auf eine Oberfläche eines hohlen Substrats für den Gleitfilm
- ein silikonfreies organisches Fluid als Film aufgetragen,
- das Substrat in einem Vakuumreaktor angeordnet und
- der Vakuumreaktor evakuiert wird, und wobei mittels einer Wechselspannungsquelle ein elektromagnetisches Wechselfeld erzeugt wird, welches in den Innenraum des Substrats eingeleitet wird, und welches im Gas, das im evakuierten Hohlraum des Substrats vorhanden ist oder eingebracht wird eine hinreichende Feldstärke aufweist, so dass bei dem im Hohlraum des Substrats herrschenden Druck eine homogene Glimmentladung verursacht wird, wobei
- der Druck des Gases auf kleiner 100 Millibar eingestellt wird, und wobei der Gleitfilm den in der Glimmentladung ionisierten und im elektromagnetischen Wechselfeld beschleunigten Gasteilchen und den bei der Ionisierung erzeugten Elektronen ausgesetzt wird, und wobei die Gasteilchen die Moleküle des Films durch ihren Energieeintrag aufbrechen, welche in Folge dessen miteinander vernetzen, so dass ein vernetzter Gleitfilm erzeugt wird, wobei bei der Vernetzung die Oberflächenenergie des Gleitfilms herabgesetzt wird.

2. Verfahren gemäß dem vorstehenden Anspruch, **dadurch gekennzeichnet, dass** der Gleitfilm mittels einer Zweistoffdüse oder eines Einstoff-Zerstäubers, vorzugsweise mittels eines Ultraschallzerstäubers mit Sprühbeschichtung auf die Wandung des Hohlraums aufgetragen wird.

3. Verfahren gemäß einem der beiden vorstehenden Ansprüche, **dadurch gekennzeichnet, dass** eine Elektrode im Hohlraum des Substrats angeordnet wird, wobei ein elektromagnetisches Wechselfeld mittels einer zwischen der Elektrode im Hohlraum des Substrats und einer äußeren Elektrode angelegten Wechselspannung erzeugt wird, wobei die Elektrode einen Kanal aufweist, durch welchen der Hohlraum evakuiert wird und Prozessgas während der Behandlung mittels Niederdruck-Glimmentladung abgeführt wird.

4. Verfahren gemäß einem der vorstehenden Ansprüchen, **dadurch gekennzeichnet, dass** eine Fluid-Menge im Bereich von 0,004 *µ*l / cm² bis 2,8 *µ*l / cm², vorzugsweise im Bereich von 0,009 *µ*l / cm² bis 0,22 *µ*l / cm² auf die Innenoberfläche des Hohlkörpers aufgebracht wird.

5. Verfahren gemäß einem der vorstehenden Ansprüche,
**dadurch gekennzeichnet, dass** eine Niederdruck-Glimmentladung mit einer Mittelfrequenz-Quelle mit einer Frequenz kleiner 120 KHz, bevorzugt im Bereich von 40 - 110 KHz, insbesondere bevorzugt im Bereich von 60 - 100 kHz angeregt und/oder für die Niederdruck-Glimm-Entladung während der Oberflächenbehandlung ein Wechselstrom mit einer mittleren Stromstärke im Bereich von 0,1mA bis 500mA, vorzugsweise im Bereich von 1mA bis 200mA, besonders bevorzugt im Bereich von 3mA bis 100mA eingestellt wird.

6. Verfahren gemäß einem der vorstehenden Ansprüche,
**dadurch gekennzeichnet, dass** ein silikonfreies organisches Fluid als Film aufgetragen wird, welches Fluoralkyl- und/oder Ethylen-Gruppen aufweist, vorzugsweise ein Fluid mit fluorierten oder perfluorierten Polyethern.

7. Verfahren gemäß dem vorstehenden Anspruch, **dadurch gekennzeichnet, dass** ein silikonfreies organisches Fluid als Film aufgetragen wird, welches die folgende Molekülstruktur enthält:
(i) R1-(O-CF-R-CF₂)ₚ-(O-CF₂)_{q}-R2 mit p/q im Bereich von 0,1 bis 1,0 und mit R = -CF₃ oder R= -F,
ii) Funktionelle Gruppen R1, R2 ausgewählt aus folgender Menge: -CF₃, -F, -OH, -CₓH_{y}-OH, -CH₂-OH, CH₂(OCH₂CH₂)ᵣOH, -CH₂OCH₂CH(OH)CH₂OH, -CH₂OCH₂-Piperonyl.

8. Verfahren gemäß einem der vorstehenden Ansprüche,
**dadurch gekennzeichnet, dass** der Druck und die Feldstärke des elektromagnetischen Wechselfeldes so gewählt werden, dass im Hohlraum des Substrats eine anomale Glimmentladung erfolgt, bei welcher eine Strom/Spannungs-Kennlinie mit positiver Steigung vorliegt.

9. Verfahren gemäß einem der vorstehenden Ansprüche,
**dadurch gekennzeichnet, dass** durch die Niederdruck-Glimmentladung sowohl der polare als auch der disperse Anteil der Oberflächenenergie simultan reduziert werden, was mit einem flüssigkeitsabweisenden Benetzungsverhalten für Flüssigkeiten mit unterschiedlichen hohen polaren und dispersen Anteilen der Oberflächenenergie einhergeht.

10. Medizinisches Packmittel, welches einen Hohlraum zur Aufnahme eines pharmazeutischen Wirkstoffs aufweist, wobei der Hohlraum mit einer Silikon-freien organischen Gleitschicht versehen ist, welche mit dem Verfahren gemäß einem der vorstehenden Ansprüche hergestellt ist,
wobei die Gleitschicht vernetzte organische Moleküle enthält und eine Oberflächenenergie von höchstens 60 mN/m besitzt, **dadurch gekennzeichnet, dass** der beschichtete Hohlraum einen Zylinder zur Führung eines Kolbens umfasst und sowohl der polare, als auch der disperse Anteil der Oberflächenenergie der Silikonfreien Gleitschicht jeweils kleiner gleich 20mN/m beträgt.

11. Medizinisches Packmittel, gemäß Anspruch 10 , wobei der Kontaktwinkel der Gleitschicht für Wasser im Bereich von 60°bis 140°, vorzugsweise im Bereich von 65° bis 130°, besonders bevorzugt im Bereich von 70° bis 125° liegt.

12. Medizinisches Packmittel, gemäß einem der Ansprüche 10 oder 11, wobei der Kontaktwinkel der Gleitschicht für
a) Dijodmethan im Bereich von 40° bis 140°, vorzugsweise im Bereich von 80° bis 120°, besonders bevorzugt im Bereich von 95° bis 115° liegt
b) Ethylenglykol im Bereich von 20° bis 100°, vorzugsweise im Bereich von 35° bis 110°, besonders bevorzugt im Bereich von 60° bis 105° liegt.
c) Thiodiethanol der silikon-freien Gleitschicht im Bereich von 20° bis 120°, vorzugsweise im Bereich von 35° bis 110°, besonders bevorzugt im Bereich von 60° bis 105° liegt.

13. Medizinisches Packmittel gemäß einem der Ansprüche 10 bis 12, **dadurch gekennzeichnet, dass** die Oberflächenenergie der Gleitschicht innerhalb der beschichteten Zone um weniger als ±20mN/m, vorzugsweise um weniger als ±10mN/m gegenüber dem Mittelwert oder der Kontaktwinkel für Wasser auf der Gleitschicht um weniger als ±25°, vorzugsweise um weniger als ±15° gegenüber dem Mittelwert.

14. Medizinisches Packmittel gemäß einem der
Ansprüche 10 bis 13 , mit zwei aufeinander gleitenden Elementen, wobei eine der Gleitflächen der Elemente mit der Gleitschicht versehen ist, mit zumindest einer der folgenden Eigenschaften:
- die dynamische Gleitreibungskraft gemessen bei einer Vorschubgeschwindigkeit von 100 Millimetern pro Minute liegt unterhalb von 20N und die Losbrechkraft unterhalb von 30N;
- nach Einlagerung des Packmittels mit destilliertem Wasser oder mit Wasser für Injektionszwecke ("WFI") bei 40°C über eine Dauer mehr als 100 Tagen liegt die dynamische Gleitreibungskraft gemessen bei einer Vorschubgeschwindigkeit von 100 Millimetern pro Minute unterhalb von 20N und die Losbrechkraft unterhalb von 30N;
- die dynamische Gleitreibungskraft gemessen bei einer Vorschubgeschwindigkeit von 100 Millimetern pro Minute liegt unterhalb von 10N und die Losbrechkraft unterhalb von 20N, wobei das medizinische Packmittel zwei aufeinander gleitende Elementen aus einem Spritzen- oder Karpulen-Zylinder und einem Elastomer umfasst, bei welchem beide Gleitflächen der Elemente mit einer Fluor-organischen Gleitschicht versehen sind.

15. Medizinisches Packmittels gemäß einem der Ansprüche 10 bis 14, mit zwei aufeinander gleitenden Elementen in Form eines Spritzen- oder Karpulen-Zylinders und einem Elastomer, wobei beide Gleitflächen der Elemente und auch der wesentliche oder gesamte Oberflächenanteil der Kontaktflächen der Elemente zum vom Packmittel eingeschlossenen Hohlraum mit einer perfluorierten Gleitschicht beschichtet sind.

## Claims

1. Method for producing a lubricating film on a surface, in which on a surface of a hollow substrate for the lubricating film:
- a silicone-free organic fluid is applied as a film,
- the substrate is placed in a vacuum reactor, and
- the vacuum reactor is evacuated, and wherein an alternating electromagnetic field is generated by an AC voltage source, which electromagnetic field is introduced into the interior of the substrate and has a field strength in the gas which is present in or introduced into the evacuated cavity of the substrate, the field strength being sufficient to cause a homogeneous glow discharge under the pressure prevailing in the cavity of the substrate, wherein
- the pressure of the gas is set to less than 100 millibars, and wherein the lubricating film is subjected to the gas particles ionised in the glow discharge and accelerated in the alternating electromagnetic field and to the electrons generated during ionisation, and wherein the gas particles by virtue of their energy input break the molecules of the film which as a result thereof crosslink with each other, so that a crosslinked lubricating film is produced, wherein with crosslinking the surface energy of the lubricating film is reduced.

2. Method as claimed in the preceding claim, **characterised in that** the lubricating film is applied by means of a dual-material nozzle or a single-material atomiser, preferably by means of an ultrasonic atomiser, through spray-coating onto the wall of the cavity.

3. Method as claimed in any one of the two preceding claims, **characterised in that** an electrode is disposed in the cavity of the substrate, wherein an alternating electromagnetic field is generated by means of an AC voltage applied between the electrode in the cavity of the substrate and an outer electrode, wherein the electrode comprises a passage through which the cavity is evacuated and process gas is removed during the low-pressure glow discharge treatment.

4. Method as claimed in any one of the preceding claims, **characterised in that** a fluid quantity in the range from 0.004 µl/cm² to 2.8 µl/cm², preferably in the range from 0.009 µl/cm² to 0.22 µl/cm² is applied onto the inner surface of the hollow body.

5. Method as claimed in any one of the preceding claims, **characterised in that** a low-pressure glow discharge is excited by a medium-frequency source with a frequency below 120 kHz, preferably in the range from 40 to 110 kHz, particularly preferably in the range from 60 to 100 kHz and/or, during the surface treatment, for the low-pressure glow discharge an alternating current is adjusted to an average current strength in the range from 0.1 mA to 500 mA, preferably in the range from 1 mA to 200 mA, particularly preferably in the range from 3 mA to 100 mA.

6. Method as claimed in any one of the preceding claims, **characterised in that** a silicone-free organic fluid is applied as the film, which fluid includes fluoroalkyl and/or ethylene groups, preferably a fluid having fluorinated or perfluorinated polyethers.

7. Method as claimed in the preceding claim, **characterised in that** a silicone-free organic fluid is applied as the film, which fluid comprises the following molecular structure:
(i) R1-(O-CF-R-CF₂)ₚ-(O-CF₂)_{q}-R2; where p/q is in the range from 0.1 to 1.0, and where R = -CF₃, or R = -F,
(ii) functional groups R1, R2 selected from the group of: -CF₃, -F, -OH, -CₓH_{y}-OH, -CH₂-OH, CH₂(OCH₂CH₂)ᵣOH, -CH₂OCH₂CH(OH)CH₂OH, -CH₂OCH₂-piperonyl.

8. Method as claimed in any one of the preceding claims, **characterised in that** the pressure and the field strength of said alternating electromagnetic field are selected such that an abnormal glow discharge occurs in the cavity of the substrate which exhibits a current-voltage characteristic curve with a positive slope.

9. Method as claimed in any one of the preceding claims, **characterised in that**, by virtue of the low-pressure glow discharge, both the polar and the disperse components of the surface energy are reduced simultaneously, which is associated with a liquid-repellent wetting behaviour for liquids having different levels of the polar and disperse components of the surface energy.

10. Medicine packaging which comprises a cavity for accommodating a pharmaceutical active ingredient, wherein the cavity is provided with a silicone-free organic lubricating layer which is produced by the method as claimed in any one of the preceding claims,
wherein the lubricating layer contains cross-linked organic molecules and has a surface energy of at most 60 mN/m, **characterised in that** the coated cavity has a cylinder for guiding a piston, and the polar and disperse components of the surface energy of the silicone-free lubricating layer are each less than or equal to 20 mN/m.

11. Medicine packaging as claimed in claim 10, wherein the contact angle of the lubricating layer for water is in the range from 60° to 140°, preferably in the range from 65° to 130°, particularly preferably 70° to 125°.

12. Medicine packaging as claimed in any one of claims 10 or 11, wherein the contact angle of the lubricating layer for
a) diiodomethane is in the range from 40° to 140°, preferably in the range from 80° to 120°, particularly preferably in the range from 95° to 115°,
b) ethylene glycol is in the range from 20° to 100°, preferably in the range from 35° to 110°, particularly preferably in the range from 60° to 105°,
c) thiodiethanol of the silicone-free lubricating layer is in the range from 20° to 120°, preferably in the range from 35° to 110°, particularly preferably in the range from 60° to 105°.

13. Medicine packaging as claimed in any one of claims 10 to 12, **characterised in that** the surface energy of the lubricating layer within the coated zone *[lacuna]* by less than ± 20 mN/m, preferably by less than ±10 mN/m compared with the average value, or the contact angle for water on the lubricating layer [*lacuna*] by less than ± 25°, preferably by less than ± 15° compared with the average value.

14. Medicine packaging as claimed in any one of claims 10 to 13, having two elements sliding one over the other, wherein one of the sliding surfaces of the elements is provided with the lubricating layer, having at least one of the following properties:
- the dynamic sliding friction force measured at a feed rate of 100 millimetres per minute is below 20 N and the breakaway force is below 30 N;
- after storing the packaging in distilled water or water for injection ("WFI") at 40°C for more than 100 days, the dynamic sliding friction force measured at a feed rate of 100 millimetres per minute is below 20 N and the breakaway force is below 30 N;
- the dynamic sliding friction force measured at a feed rate of 100 millimetres per minute is below 10 N and the breakaway force is below 20 N, wherein the medicine packaging comprises two elements sliding one over the other consisting of a syringe or carpule cylinder and an elastomer, wherein the two sliding surfaces of the elements are provided with a fluorooganic lubricating layer.

15. Medicine packaging as claimed in any one of claims 10 to 14, having two elements sliding one over the other in the form of a syringe or carpule cylinder and an elastomer, wherein the two sliding surfaces of the elements and also the essential or whole surface portion of the surfaces of the elements contacting the cavity enclosed by the packaging are coated with a perfluorinated lubricating layer.

## Revendications

1. Procédé de fabrication d'un film de glissement sur une surface, lors duquel, sur une surface d'un substrat creux pour le film de glissement :
- un fluide organique exempt de silicone est déposé sous forme de film,
- le substrat est disposé dans un réacteur à vide, et
- le réacteur à vide est mis sous vide, et
au moyen d'une source de tension alternative, un champ électromagnétique alternatif étant produit qui est introduit dans l'espace interne du substrat et qui, dans le gaz présent ou introduit dans l'espace creux du substrat mis sous vide, présente une force de champ suffisante pour qu'une décharge luminescente homogène soit engendrée à la pression régnant dans l'espace creux du substrat,
- la pression du gaz étant ajustée à moins de 100 millibars et le film de glissement étant soumis à des particules de gaz ionisées dans la décharge luminescente et accélérées dans le champ alternatif électromagnétique et aux électrons produits lors de l'ionisation, et les particules de gaz cassant les molécules du film du fait de leur apport d'énergie, lesquelles se réticulent les unes aux autres à la suite de cela si bien qu'un film de glissement réticulé est produit, l'énergie superficielle du film de glissement étant réduite lors de la réticulation.

2. Procédé selon la revendication précédente, **caractérisé en ce que** le film de glissement est déposé au moyen d'une buse bimatière ou un pulvérisateur monomatière, de préférence au moyen d'un pulvérisateur à ultrasons avec un revêtement pulvérisé sur la paroi de l'espace creux.

3. Procédé selon l'une des deux revendications précédentes, **caractérisé en ce qu'**une électrode est disposée dans l'espace creux du substrat, dans lequel un champ électromagnétique alternatif est produit au moyen d'une tension alternative appliquée entre l'électrode située dans l'espace creux du substrat et une électrode extérieure, l'électrode présentant un canal, par lequel l'espace creux est mis sous vide, et le gaz de processus est retiré pendant le traitement au moyen d'une décharge luminescente basse pression.

4. Procédé selon l'une des revendications précédentes, **caractérisé en ce qu'**une quantité de fluide dans la plage de 0,004 *µ*l/cm² à 2,8 *µ*l/cm², de préférence dans la plage de 0,009 *µ*l/cm² à 0,22 *µ*l/cm², est appliquée sur la surface interne du corps creux.

5. Procédé selon l'une des revendications précédentes, **caractérisé en ce qu'**une décharge luminescente basse pression est produite au moyen d'une source de moyenne fréquence à une fréquence inférieure à 120 KHz, de préférence dans la plage de 40 à 110 KHz, en particulier préférentiellement dans la plage de 60 à 100 KHz et/ou, pour la décharge luminescente basse pression pendant le traitement de surface, un courant alternatif ayant une puissance moyenne dans la plage de 0,1 mA à 500 mA, de préférence dans la plage de 1 mA à 200 mA, en particulier de préférence dans la plage de 3 mA à 100 mA est réglé.

6. Procédé selon l'une des revendications précédentes, **caractérisé en ce qu'**un fluide organique exempt de silicone est appliqué sous la forme d'un film lequel présente des groupes fluoralkyle et/ou éthylène, de préférence un fluide ayant des polyéthers fluorés ou perfluorés.

7. Procédé selon la revendication précédente, **caractérisé en ce qu'**un fluide organique exempt de silicone est appliqué sous la forme d'un film, lequel comprend la structure moléculaire suivante :
(i) R1-(O-CF-R-CF₂)ₚ-(O-CF₂)_{q}-R2 avec p/q situé dans la plage de 0,1 à 1,0 et avec R = -CF₃ ou R = -F,
(ii) des groupes fonctionnels R1, R2 choisis parmi les suivants : -CF₃, -F, -OH, -CₓH_{y}-OH, -CH₂-OH, CH₂(OCH₂CH₂)ᵣOH, -CH₂OCH₂CH (OH) CH₂OH, -CH₂OCH₂-pipéronyle.

8. Procédé selon l'une des revendications précédentes, **caractérisé en ce que** la pression et la puissance du champ alternatif électromagnétique sont ainsi choisies pour qu'il se produise dans l'espace creux du substrat une décharge luminescente anormale lors de laquelle une ligne caractéristique courant/tension existe avec une pente positive.

9. Procédé selon l'une des revendications précédentes, **caractérisé en ce que** aussi bien la proportion polaire que dispersée de l'énergie de surface sont réduites simultanément grâce à la décharge luminescente basse pression, ce qui va de paire avec un comportement de mouillage hydrophobe pour les liquides ayant des fractions d'énergie de surface polaires et dispersées élevées différentes.

10. Conditionnement médical, qui présente un espace creux pour accueillir un principe actif pharmaceutique, dans lequel l'espace creux est muni d'une couche de glissement organique exempte de silicone, qui est préparée avec le procédé selon l'une quelconque des revendications précédentes,
dans lequel la couche de glissement contient des molécules organiques réticulées et possède une énergie de surface d'au maximum 60 mN/m, **caractérisé en ce que** l'espace creux revêtu comprend un cylindre pour le guidage d'un piston, aussi bien la fraction polaire que la fraction dispersée de l'énergie de surface de la couche de glissement exempte de silicone atteignent respectivement une valeur inférieure ou égale à 20 mN/m.

11. Conditionnement médical selon la revendication 10, dans lequel l'angle de contact de la couche de glissement pour l'eau se situe dans la plage de 60° à 140°, de préférence dans la plage de 65° à 130°, en particulier de préférence dans la plage de 70° à 125°.

12. Conditionnement médical selon l'une des revendications 10 ou 11, dans lequel l'angle de contact pour la couche de glissement se situe :
a) pour le diiodométhane dans la plage de 40° à 140°, de préférence dans la plage de 80° à 120°, en particulier de préférence dans la plage de 95° à 115°,
b) pour l'éthylèneglycol dans la plage de 20° à 100°, de préférence dans la plage de 35° à 110°, en particulier de préférence dans la plage de 60° à 105°,
c) pour le thiodiéthanol de la couche de glissement exempte de silicone dans la plage de 20° à 120°, de préférence dans la plage de 35° à 110°, en particulier de préférence dans la plage de 60° à 105°.

13. Conditionnement médical selon l'une des revendications 10 à 12, **caractérisé en ce que** l'énergie de surface de la couche de glissement à l'intérieur de la zone revêtue se situe aux environs de moins de ± 20 mN/m, de préférence aux environs de moins de ± 10 mN/m, par rapport à la moyenne, et l'angle de contact pour l'eau sur la couche de glissement se situe aux environs de moins de ± 25°, de préférence aux environs de moins de ± 15°, par rapport à la moyenne.

14. Conditionnement médical selon l'une quelconque des revendications 10 à 13, avec deux éléments glissant l'un sur l'autre, dans lequel l'une des surfaces de glissement des éléments est munie de la couche de glissement, ayant au moins l'une des propriétés suivantes :
- la force de friction au glissement dynamique mesurée lors d'une vitesse de poussée de 100 millimètres par minute se situe en dessous de 20 N, et la force de rupture en dessous de 30 N ;
- après remplissage du conditionnement avec de l'eau distillée ou de l'eau à des fins d'injection (« EFI ») à 40°C pendant une durée supérieure à 100 jours, la force de friction au glissement dynamique mesurée lors d'une vitesse de poussée de 100 millimètres par minute se situe en dessous de 20 N, et la force de rupture en dessous de 30 N ;
- la force de friction dynamique au glissement mesurée lors d'une vitesse de poussée de 100 millimètres par minute se situe en dessous de 10 N, et la force de rupture en dessous de 20 N, le conditionnement médical comprenant deux éléments glissant l'un sur l'autre constitués d'un cylindre à seringue ou ampoule et un élastomère, les deux surfaces de glissement des éléments étant dotées d'une couche de glissement organique fluorée.

15. Conditionnement médical selon une des revendications 10 à 14, avec deux éléments glissant l'un sur l'autre sous la forme d'un cylindre à seringue ou ampoule et un élastomère, dans lequel les deux surfaces de glissement des éléments et aussi la fraction essentielle ou totale de surface des surfaces de contact des éléments menant à l'espace creux inclus par le conditionnement sont revêtues d'une couche de glissement perfluorée.
